# EUROPÄISCHE PATENTSCHRIFT

(11) **EP 1 120 283 B1**
(45) Veröffentlichungstag und Bekanntmachung des Hinweises auf die Patenterteilung: **07.07.2004**
(21) Anmeldenummer: 00250444.7
(22) Anmeldetag: 19.12.2000
(51) Int. Cl.: B41N 7/04, B41N 7/00, B41F 7/26

(54) **Walze mit einem Bezug, der fluoriertes Polyolefin enthält**
Roller with a coating containing fluorinated polyolefin
Rouleau avec un revêtement contenant une polyoléfine fluorée

(30) Priorität: 24.01.2000 DE 10002683
(43) Veröffentlichungstag der Anmeldung: 01.08.2001
(73) Patentinhaber: Paul Sauer GmbH & Co. Walzenfabrik KG, 10179 Berlin (DE)
(72) Erfinder: Schaschke, Hans-Jürgen, 30966 Hemmingen (DE)

(56) Entgegenhaltungen:
- EP-A- 0 841 147
- WO-A-99/40489
- DE-A- 1 957 728
- DE-A- 2 543 548
- DE-A- 4 103 867
- US-A- 5 320 042
- US-A- 6 007 657

## Beschreibung

Die Erfindung betrifft eine Walze mit einem Bezug aus elastomerem oder elastischem Kunststoff, wobei der Bezug farbabweisende Eigenschaften aufweist, sowie deren Verwendung insbesondere im Feuchtwerk einer Offsetdruckmaschine

Beim Offsetdruckverfahren werden die Bild- und Schriftelemente fotomechanisch auf eine sensibilisierte Druckplatte übertragen. Diese Druckplatte, eine flexible Mehrmetallplatte, wird in der Druckmaschine auf den Plattenzylinder gespannt Beim Druckvorgang wird durch Farbauftrag auf die sensibilisierten Stellen der Druckplatte das Druckbild erzeugt. Dieses wird dann erst auf ein Gummituch übertragen, das ebenfalls auf einen Zylinder aufgespannt ist, und von dort auf das Bedruckmaterial. Die Druckplatte wird dabei ständig mit einem Feuchtmittel, in der Regel Feuchtwasser, befeuchtet, damit sich auf den nicht druckenden Stellen ein die Druckfarbe abweisender Feuchtmittelfilm bildet.

Für die notwendige Befeuchtung der Druckplatte sorgt ein Feuchtwerk aus alternierend angeordneten Walzen mit metallischer Oberfläche bzw. mit einem Bezug aus einem elastomeren oder elastischen Kunststoffmaterial. Letztere, nachfolgend Feuchtwalzen genannt, werden je nach ihrer Funktion im Feuchtwerk beispielsweise als Feuchtauftrags-, Tauch-, Dosier- oder Duktorwalze bezeichnet. Die Aufgabe der Walzen im Feuchtwerk besteht darin, bei allen Maschinendrehzahlen das Feuchtmittel konstant und von gleichmäßiger Stärke auf den Plattenzylinder zu übertragen. Dabei soll verhindert werden, dass Druckfarbe von der Druckplatte in das Feuchtwerk übertragen wird, wodurch das Feuchtmittel verunreinigt und die Feuchtwalzen zudem auch geschädigt werden können. Lediglich an der Oberfläche der an der Druckplatte anliegenden Feuchtauftragswalze ist eine Vermischung von Feuchtwasser und Druckfarbe in gewissem Maße gegenwärtig akzeptabel und erwünscht.

Um eine gute Benetzung der Feuchtwalzenoberfläche zu erreichen, werden dem Feuchtwasser spezielle Feuchtmittelzusätze beigemischt, haufig auch Isopropylalkohol (IPA), dessen Anteil in der Praxis bei 0 bis 15 Vol.-% liegt. Es wurden ferner spezielle Walzenbezüge entwickelt, um bessere aufgabengerechte Oberflächeneigenschaften für Wasser zu erzielen Trotz aller bisherigen Bemühungen, die Eigenschaften des Bezugs von Feuchtwalzen dahingehend zu verbessern, dass sie Druckfarbe nicht annehmen, sind aufwendige Reinigungsvorgänge bisher nicht zu vermeiden. Da beim Reinigen der Feuchtwalzen der Druckprozess unterbrochen werden muss, entstehen erhebliche Maschinenstillstandskosten.

Aus der deutschen Patentschrift DE 196 456 96 C1 (entsprechend EP 841 147 A2) ist eine Walze mit einem Mantel aus einem Elastomeren bekannt, die in einem speziellen Verfahren mit einer antiadhäsiven Schicht aus Fluorpolymer versehen wird. Bei dem beschriebenen Verfahren wird ein Schlauchabschnitt aus einem Fluorpolymer auf eine mit einem Elastomer-Mantel versehene Walze aufgezogen und mit diesem verklebt Dieses Verfahren ist einerseits recht kostspielig, da die komplette Walzenoberfläche mit einer Schicht aus einem Fluorpolymer versehen wird, andererseits ist die Fluorpolymerschicht relativ hart, so dass derart beschichtete Walzen nicht als Feuchtwalzen in Offsetdruckmaschinen eingesetzt werden können.

In der US-Patentschrift 6,141,873 wird eine Walze mit mehrschichtigem Aufbau des Walzenbezuges beschrieben Diese wird erhalten, indem eine Silikongummi-Unterschicht mit einer Deckschicht aus einer faserigen PTFE (Polytetrafluorethylen-) Membran versehen wird. Diese Schicht ist ebenfalls zu hart, als dass die Walze als Feuchtwalze einsetzbar wäre Ferner sind sowohl die PTFE-Membran als auch die Herstellung dieser Walzen recht teuer.

In US 5,320,042 wird eine Papierleitwalze beschrieben, die mit Schichten aus hochmolekularem Kunststoff, insbesondere Polyethylen oder PTFE versehen ist, wobei das PTFE in einem thermischen Sprühverfahren aufgetragen wird. Die Schichten haben eine Starke von ca. 0,2 bis 1 mm. In der Deckschicht sind zudem Glasskugeln eingebettet, welche die Gleit- und Reibeigenschaften bezüglich der Papierbahn verbessern sollen. Die beschriebenen Schichten beinhalten jedoch kein elastomeres oder elastisches Kunststoffmaterial.

Mischungen von PTFE und Elastomeren bzw. von Fluorpolymeren und Kautschukmodifizierten Thermoplasten werden in US 5,399,400 bzw US 5,962,587 offenbart. Diese Mischungen werden jedoch zur Herstellung von dünnwandigen Artikeln mit verbesserter Reißfestigkeit verwendet bzw dazu, daraus hergestellten Formteilen eine Oberfläche mit verbesserter Zähigkeit, Dehnbarkeit und verringerter Reibung zu verleihen.
Der Erfindung lag die Aufgabe zugrunde, das Bezugsmaterial von Walzen, insbesondere von Feuchtwalzen so zu verbessern, dass ein abweisendes Verhalten gegenüber Druckfarben und anderen Medien erreicht wird Dabei sollte insbesondere bei Feuchtwalzen erreicht werden, dass bei gleichbleibend guter Feuchtmittelübertragung die Intervalle zwischen den Reinigungsvorgängen deutlich vergrößert und somit die mit der Reinigung verbundenen Kosten erheblich gesenkt werden können. Diese Aufgabe konnte überraschend dadurch gelöst werden, dass dem Bezugsmaterial fluoriertes Polyolefin zugesetzt wird.

Die Erfindung betrifft daher eine Walze mit einem Bezug aus einem elastomeren oder elastischen Kunststoffmaterial, dadurch gekennzeichnet, dass das elastomere oder elastische Kunststoffmaterial zusätzlich fluoriertes Polyolefin enthält. Die Erfindung betrifft ferner insbesondere die Verwendung der erfindungsgemäßen Walze als Feuchtwalze in Offsetdruckmaschinen sowie ein Verfahren zu ihrer Herstellung.

Überraschend wurde festgestellt, dass durch die Zugabe von fluoriertem Polyolefin der Bezug von Walzen auf kostengünstige Weise mit fur den Druckbetrieb ausreichenden farbabweisenden Eigenschaften versehen werden kann.

Weitere Ausgestaltungen der Erfindung sind nachfolgend sowie in den Patentansprüchen dargestellt

Walzen und deren Aufbau sind dem Fachmann weitläufig bekannt. Sie bestehen aus einem Walzenkern und einem Bezug. Der Walzenkern kann beispielsweise aus metallischem Material gefertigt sein oder aus thermo- oder duroplastischem Kunststoff, der vorteilhaft durch Fasermaterialien verstärkt ist. Besonders vorteilhaft sind dabei Walzenkerne aus Glasfaser-verstarktem (GFK) oder Carbonfaser-verstärktem (CFK) Kunststoff.

Als elastomeres oder elastisches Kunststoffmaterial fur den Walzenbezug werden erfindungsgemäß Elastomere und elastische Kunststoffe auf Basis von Naturkautschuk (NR), synthetischem Kautschuk, z.B. Acrylnitril-Butadien-Kautschuk (NBR, HNBR, XNBR), Ethylenkautschuk (CM, CSM), Ethylen-Propylen-Kautschuk (EPM, EPDM), Styrol-Butadien-Kautschuk (SBR), Butylkautschuk (IIR), Polyurethankautschuk (PUR), Polyacrylatkautschuk (ACM), Epichlorhydrinkautschuk (CO, ECO), Silikonkautschuk (Q, VQ, MQ etc.) oder Chloropren-Kautschuk (CR), elastischem Thermoplast, z B Polyvinylchlorid (PVC), thermoplastischem Elastomer (TPE), z.B. elastifiziertes Polyolefin, Styrol-Blockcopolymerisat, Copolyester-Elastomer oder thermoplastisches Polyurethan (TPU), sowie auf Basis von gießfähigen Zwei- oder Mehrkomponenten-Polyurethansystemen oder geeigneten Mischungen der genannten Komponenten eingesetzt. Solche Materialien werden beispielsweise von Walter Grohl et al. in Kontakt & Studium, Band 5 "Elastomere - Dicht- und Konstruktionswerkstoffe", 3. überarbeitete Auflage 1983, Expert Verlag, D-71120 Grafenau, beschrieben, worauf Bezug genommen wird.

Bei der Herstellung der Walzen wird der Kautschuk in der Regel durch Vulkanisation vernetzt und erhält somit die gewünschte Festigkeit, während elastische Thermoplaste und thermoplastische Elastomere durch die Abkühlung aus der Schmelze und gießfähige Polyurethansysteme durch Polymerisation und Abkühlung in der Gussform ihre Festigkeit erlangen.

Das erfindungsgemäß enthaltene fluorierte Polyolefin kann teilweise oder vollständig fluoriert sein und als Copolymer gegebenenfalls auch nicht-olefinische Kettenbausteine enthalten Vorzugsweise wird fluoriertes Ethylen-Propylen-Copolymer (FEP) oder perfluoriertes Polyolefin, insbesondere Polytetrafluorethylen (PTFE, z.B. Teflon®) verwendet. Die Menge des fluorierten Polyolefins ist dem jeweiligen Bezugsmaterial und der gewünschten Stärke des farb- bzw. medienabweisenden Effekts anzupassen. Vorteilhaft beträgt der Zusatz 0,5 bis 25 Gew.-%, insbesondere 5 bis 10 Gew.-% bezogen auf das Bezugsmaterial und wird möglichst homogen in das Bezugsmaterial eingearbeitet. Dazu ist es besonders vorteilhaft, das fluorierte Polyolefin in Form von Mikro-Pudern oder Mikro-Fasern einzusetzen. Gegebenenfalls kann es vorteilhaft sein, das fluorierte Polyolefin vor der Zugabe zu modifizieren, um die Vermischung mit dem Bezugsmaterial zu verbessern, oder das fluorierte Polyolefin z.B. zur Herstellung eines Masterbatches erst in einen Teil des Bezugsmaterials einzumischen, der später in das restliche Material eingearbeitet wird.

In einer weiteren Ausführungsform der Erfindung kann das fluorierte Polyolefin in Form eines Fasermaterials, z B. als Matte, Gewebe, Filz, Vlies oder ähnlichem, vorliegen Dieses Fasermaterial kann beispielsweise durch Imprägnierungs- oder Beschichtungsverfahren mit dem Kautschuk, thermoplastischem Elastomer, elastischem Thermoplast oder dem Gießsystem des Walzenbezuges versehen und auf die Oberfläche eines Walzenkernes oder einer Walze aufgebracht werden
Das elastomere oder elastische Kunststoffmaterial kann zudem übliche Zusätze wie Füllstoffe, Antioxidantien, Weichmacher etc., sowie funktionelle Zusätze wie Substanzen mit funktionellen chemischen Gruppen enthalten. Bei letzteren kann es sich beispielsweise um Substanzen zur Einstellung der Hydrophilie der Walzenoberfläche handeln, z.B. um mono-, oligo- oder polymere Substanzen mit hydrophilen Gruppen, beispielsweise Hydroxyl-, Carboxyl-, Carboxylat-, Amido-, Silanol-, Sulfonsäure- und/oder Sulfonat-Gruppen. Diese und andere funktionelle Zusatze können in das Kunststoffmaterial des Bezuges eingemischt oder z.B. durch Copolymerisation oder polymeranaloge Umsetzung etc reaktiv eingebunden sein In einer besonderen Ausführungsform kann das Bezugsmaterial auch polymere Substanzen enthalten, die funktionelle, insbesondere hydrophile Gruppen sowie Fluoralkylgruppen aufweisen.

Der Bezug der Walze kann aus einer, zwei oder mehreren Schichten aufgebaut sein, wobei sich die erfindungsgemäße farbabweisende Modifizierung auf eine Deckschicht vorbestimmter Starke beschränken kann. Bei mehrschichtigem Aufbau des Walzenbezuges kann das Bezugsmaterial der unterschiedlichen Schichten wahlweise gleich oder verschieden sein. In jedem Fall enthält jedoch zumindest die Oberflächenschicht des Walzenbezuges das fluorierte Polyolefin in einer Menge die ausreicht, die farb- bzw. medienabweisende Eigenschaft des Walzenbezuges zu verbessern. Vorteilhaft beträgt die Dicke dieser Schicht bis zu 10 mm, vorzugsweise bis zu 5 mm.

Wie üblich wird der Walzenbezug vor dem Gebrauch rundgeschliffen, um der Walze den geforderten Durchmesser sowie die notige Zylindrizität und Oberflächenrauigkeit zu verleihen Während des Einsatzes der Walze kann die Oberfläche durch wiederholtes Reinigen oder Nachschleifen regeneriert werden.

Die erfindungsgemaßen Walzen konnen überall dort verwendet werden, wo eine besondere farb- oder medienabweisende Eigenschaft erforderlich ist In Offsetdruckmaschinen finden diese Walzen vorteilhaft als Feuchtwalzen Verwendung. So haben Versuche an Druckmaschinen gezeigt, dass bei Einsatz der erfindungsgemäßen Walze im Feuchtwerk vom Druckplattenzylinder aus deutlich weniger Farbe ins Feuchtwerk rückgespalten wird als bei Verwendung bisher ublicher Walzen. Sind mit bisher ublichen Feuchtwalzen mehrere Reinigungsvorgänge pro Schicht erforderlich, können mit der erfindungsgemaßen Walze durchaus mehrere Schichten ohne Reinigung gefahren werden. Auf diese Weise können Waschkosten und Maschinenstillstandskosten erheblich reduziert werden.

Bei Verwendung der erfindungsgemäßen Walze als Feuchtwalze in Offsetdruckmaschinen wird die Härte des Walzenbezuges auf ca. 15 bis 45 Shore A eingestellt. Für andere Anwendungen oder spezielle Feuchtwerkkonstruktionen kann eine höhere oder niedrigere Härte erforderlich sein Im allgemeinen beträgt die Härte jedoch 10 bis 100 Shore A.

Ein weiterer Vorteil bei Verwendung der erfindungsgemäßen Walze als Feuchtwalze liegt in einer besseren Übertragung der Feuchtigkeit bei erheblicher Reduzierung des Isopropylalkohol-Anteils im Feuchtmittel ein. Die Reduzierung des IPA-Anteils wird aus Gründen des Umweltschutzes angestrebt.

### Beispiel 1:

Herstellung einer NBR/PTFE-Walze: In 100 Gew.-Teile einer üblichen NBR-Kautschukmischung wurden auf der Mischwalze 10 Gew -Teile PTFE-Pulver (PTFE micro-powder, Dupont) möglichst homogen eingearbeitet. Die Mischung wurde auf einen Walzenkern aufgebracht und bei ca 150 °C vulkanisiert Der Bezug der vulkanisierten Walze wurde auf Fertigmaß geschnitten und geschliffen und die Walze als Übertragswalze in das Feuchtwerk einer Offsetdruckmaschine eingebracht.

Vergleichsweise wurde eine andere Walze aus der gleichen NBR-Kautschukmischung aber ohne Zusatz des PTFE-Pulvers gefertigt und als Feuchtübertragswalze in die Offsetdruckmaschine eingebracht.

Im normalen Druckbetrieb mit mineralölbasierenden Heatset-Farben konnte festgestellt werden, dass bei der NBR/PTFE-Walze der Farbaufbau an der Walzenoberfläche langsamer erfolgte und somit eine Reinigung der Walzenoberflache erst bei Ende einer Arbeitsschicht erforderlich wurde Mit der Vergleichswalze waren dagegen in der gleichen Zeit 3 Reinigungsvorgänge erforderlich.

### Beispiel 2:

Herstellung einer Mehrschicht-NBR/PTFE-Walze: In 100 Gew.-Teile einer ublichen NBR-Kautschukmischung werden auf der Mischwalze 5 Gew.-Teile PTFE-Fasern (Profilen, Lenzing Plastics) möglichst homogen eingearbeitet. Eine Unterschicht aus der NBR-Mischung sowie eine Deckschicht aus der NBR/PTFE-Mischung werden auf einen Walzenkern aufgebracht und bei ca. 150 °C vulkanisiert. Der Bezug der vulkanisierten Walze wird auf Fertigmaß geschnitten und geschliffen Die Walze ist insbesondere als Dosier- oder Übertragswalze im Feuchtwerk einer Offsetdruckmaschine verwendbar.

### Beispiel 3:

Herstellung einer EPDM/PTFE-Walze: In 100 Gew.-Teile einer üblichen EPDM-Kautschukmischung werden im Mischer 7 Gew.-Teile PTFE-Fasern (Profilen, Lenzing Plastics) möglichst homogen eingearbeitet. Die Mischung wird auf einen Walzenkem aufgebracht und bei ca. 150 °C vulkanisiert. Der Bezug der vulkanisierten Walze wird auf Fertigmaß geschnitten und geschliffen. Die Walze ist insbesondere verwendbar im Feuchtwerk einer mit UV-trocknenden Farben druckenden Offsetdruckmaschine.

### Beispiel 4:

Herstellung einer PU/PTFE-Walze: In 100 Gew.-Teile eines üblichen Zweikomponenten-Polyesterurethansystems werden 15 Gew -Teile PTFE-Pulver (PTFE micro-powder, Dupont) möglichst homogen eingerührt. Die Mischung wird in eine Walzengussform gegossen und bei ca. 150 °C im Wärmeschrank auspolymerisiert.

Weitere Ausführungsformen der erfindungsgemäßen Walze sowie Verfahren zu ihrer Herstellung erschließen sich dem Fachmann unter Berücksichtigung seines Fachwissens auf den Gebieten der Gummi- und Walzentechnologie durch die hierin widergegebenen Informationen.

## Patentansprüche

1. Walze mit einem Bezug aus einem elastomeren oder elastischen Kunststoffmaterial auf Basis von Kautschuk, elastischem Thermoplast, thermoplastischem Elastomer, gießfähigen Polyurethansystemen oder Mischungen dieser Komponenten, **dadurch gekennzeichnet, dass** das elastomere oder elastische Kunststoffmaterial fluoriertes Polyolefin in einer Menge enthält, die ausreicht, die farb- bzw. medienabweisende Eigenschaft des Walzenbezuges zu verbessern.

2. Walze gemäß Anspruch 1, **dadurch gekennzeichnet, dass** der Bezug aus einer, zwei oder mehreren Schichten aufgebaut ist, wobei zumindest die Oberflächenschicht das fluorierte Polyolefin enthält

3. Walze gemäß Anspruch 1 oder 2, **dadurch gekennzeichnet, dass** das fluorierte Polyolefin als Pulver oder Faser vorliegt und der Anteil des fluorierten Polyolefins im elastomeren oder elastischen Kunststoffmaterial des Bezugs 0,5 bis 25 Gew.-%, bevorzugt 5 bis 10 Gew.-% betragt.

4. Walze gemäß einem der Ansprüche 1 bis 3, **dadurch gekennzeichnet, dass** als fluoriertes Polyolefin fluoriertes Polyethylen, Polypropylen oder Ethylenpropylencopolymer verwendet wird

5. Walze nach einem der Ansprüche 1 bis 4, **dadurch gekennzeichnet, dass** als fluoriertes Polyolefin perfluoriertes Polyolefin, vorzugsweise Polytetrafluorethylen eingesetzt wird.

6. Walze nach einem der Ansprüche 1 bis 5, **dadurch gekennzeichnet, dass** für das elastomere oder elastische Kunststoffmaterial als Kautschuk insbesondere NR, NBR, HNBR, XNBR, IIR, SBR, CR, CM, CSM, ACM, ECO, EPM, EPDM, PUR oder Silikonkautschuk und als elastischer Thermoplast insbesondere PVC eingesetzt wird

7. Walze nach Anspruch 6, **dadurch gekennzeichnet, dass** als elastomeres oder elastisches Kunststoffmaterial NBR, CR, PU oder PVC, vorzugsweise mit einer Harte im Bereich von 15 bis 45 Shore A eingesetzt wird

8. Verfahren zur Herstellung einer Walze nach einem der Ansprüche 1 bis 7, **dadurch gekennzeichnet, dass** ein Walzenkern mit einem Bezug aus einem elastomeren oder elastischen Kunststoffmaterial auf Basis von Kautschuk, elastischem Thermoplast, thermoplastischem Elastomer, gießfähigen Polyurethansystemen oder Mischungen dieser Komponenten versehen wird, wobei der Walzenkem aus einem metallischen Material oder einem insbesondere Glasfaser- oder Carbonfaser-verstärkten Kunststoffmaterial besteht und das elastomere oder elastische Kunststoffmaterial fluoriertes Polyolefin enthält.

9. Verwendung einer Walze gemäß einem der Ansprüche 1 bis 7 als Feuchtwalze in Offsetdruckmaschinen.

10. Verfahren zur Verbesserung der farb- oder medienabweisenden Eigenschaften eines Walzenbezuges aus elastomerem oder elastischem Kunststoffmaterial auf Basis von Kautschuk, elastischem Thermoplast, thermoplastischem Elastomer, gießfähigen Polyurethansystemen oder Mischungen dieser Komponenten, **dadurch gekennzeichnet, dass** dem elastomeren oder elastischen Kunststoffmaterial fluoriertes Polyolefin, vorzugsweise fluoriertes Ethylen-Propylen-Copolymer oder Polytetrafluorethylen zugesetzt wird.

## Claims

1. A roller with a covering of an elastomeric or elastic plastic material based on rubber, elastic thermoplastic material, thermoplastic elastomer, castable polyurethane systems or mixtures of these components, **characterised in that** the elastomeric or elastic plastic material contains fluorinated poylolefin in a quantity sufficient for improving the ink-repellent and/or medium-repellent properties of the roller covering.

2. The roller according to claim 1, **characterised in that** the covering is built up of one, two or more layers, at least the surface layer containing the fluorinated polyolefin.

3. The roller according to claim 1 or 2, **characterised in that** the fluorinated polyolefin is present as a powder or fibre and the proportion of the fluorinated polyolefin in the elastomeric or elastic plastic material of the covering amounts to 0.5 to 25 % by wt., preferably 5 to 10 % by wt.

4. The roller according to one of claims 1 to 3, **characterised in that** fluorinated polyethylene, polypropylene or ethylene propylene copolymer is used as fluorinated polyolefin.

5. The roller according to one of claims 1 to 4, **characterised in that** perfluorinated polyolefin, preferably polytetrafluoroethylene, is used as fluorinated polyolefin.

6. The roller according to one of claims 1 to 5, **characterised in that** NR, NBR, HNBR, XNBR, IIR, SBR, CR, CM, CSM, ACM, ECO, EPM, EPDM, PUR or silicone rubber, in particular, is used as rubber for the elastomeric or elastic plastic material and PVC in particular as elastic thermoplastic.

7. The roller according to claim 6, **characterised in that** NBR, CR, PU or PVC, preferably with a hardness in the region of 15 to 45 Shore A, is used as elastomeric or elastic plastic material.

8. A process for the production of a roller according to one of claims 1 to 7, **characterised in that** a roller core is provided with a covering of an elastomeric or elastic plastic material based on rubber, elastic thermoplastic material, thermoplastic elastomer, castable polyurethane systems or mixtures of these components, the roller core consisting of a metallic material or, in particular, a glass fibre reinforced or carbon fibre reinforced plastic material and the elastomeric or elastic plastic material containing fluorinated polyolefin.

9. The use of a roller according to one of claims 1 to 7 as a dampening roller in offset printing machines.

10. A process for improving the ink-repellent and/or medium-repellent properties of a roller covering of elastomeric or elastic plastic material based on rubber, elastic thermoplastic material, thermoplastic elastomer, castable polyurethane systems or mixtures of these components, **characterised in that** fluorinated polyolefin, preferably fluorinated ethylene-propylene copolymer or polytetrafluoroethylene is added to the elastomeric or elastic plastic material.

## Revendications

1. Rouleau avec un revêtement composé d'une matière plastique élastomère ou élastique à base de caoutchouc, d'une matière thermoplastique élastique, d'élastomère thermoplastique, de systèmes polyuréthaniques coulables ou de mélanges de ces composants, **caractérisé en ce que** la matière plastique élastomère ou élastique renferme de la polyoléfine fluorée en quantité suffisante pour améliorer la capacité du revêtement du rouleau à rejeter les encres et les fluides.

2. Rouleau selon la revendication 1, **caractérisé en ce que** le revêtement est constitué d'une, de deux, ou de plusieurs couches, la couche de surface au moins renfermant la polyoléfine fluorée.

3. Rouleau selon l'une quelconque des revendications 1 ou 2, **caractérisé en ce que** la polyoléfine fluorée se présente sous forme de poudre ou de fibre et **en ce que** la fraction de polyoléfine fluorée contenue dans la matière plastique élastomère ou élastique du revêtement est de 0,5 à 25 % en poids, de préférence de 5 à 10 % en poids.

4. Rouleau selon l'une quelconque des revendications 1 à 3, **caractérisé en ce que** l'on utilise en tant que polyoléfine fluorée du polyéthylène fluoré, du polypropylène ou un copolymère d'éthylène et de propylène.

5. Rouleau selon l'une quelconque des revendications 1 à 4, **caractérisé en ce qu'**on utilise en tant que polyoléfine fluorée de la polyoléfine perfluorée, de préférence du polytétrafluoréthylène.

6. Rouleau selon l'une quelconque des revendications 1 à 5, **caractérisé en ce que** l'on utilise en tant que caoutchouc pour la matière plastique élastomère ou élastique notamment du NR, du NBR, du HNBR, du XNBR, du IIR, du SBR, du CR, du CM, du CSM, de l'ACM, de l'ECO, de l'EPM, de l'EPDM, du PUR ou du caoutchouc silicone ete que l'on utilise en tant que matière thermoplastique élastique notamment du PVC.

7. Rouleau selon la revendication 6, **caractérisé en ce que** l'on utilise de préférence en tant que matière plastique élastomère ou élastique du NBR, du CR, du PU ou du PVC, de préférence avec une dureté située dans la fourchette de 15 à 45 Shore A.

8. Procédé de fabrication d'un rouleau selon l'une quelconque des revendications 1 à 7, **caractérisé en ce qu'**un noyau de rouleau est muni d'un revêtement en matière plastique élastomère ou élastique sur base de caoutchouc, de matière thermoplastique élastique, d'élastomère thermoplastique, de systèmes polyuréthaniques coulables ou de mélanges de ces composants, le noyau du rouleau étant composé d'une matière métallique ou d'une matière plastique notamment renforcée par des fibres de verre ou par des fibres de carbone et la matière plastique élastomère ou élastique renfermant de la polyoléfine fluorée.

9. Utilisation d'un rouleau selon l'une quelconque des revendications 1 à 7, en tant que rouleau mouilleur dans des machines offset.

10. Procédé pour l'amélioration de la capacité du revêtement en matière plastique élastomère ou élastique à base de caoutchouc, en matière thermoplastique élastique, en élastomère thermoplastique, en systèmes polyuréthaniques coulables ou en mélanges de ces composants d'un rouleau à rejeter les encres et les fluides, **caractérisé en ce que** l'on rajoute de préférence à la matière plastique élastomère ou élastique de la polyoléfine fluorée, de préférence un copolymère d'éthylène et de propylène fluoré ou du polytétrafluoréthylène.
